# FASCICULE DE BREVET EUROPEEN

(11) **EP 1 483 543 B1**
(45) Date de publication et mention de la délivrance du brevet: **25.10.2006**
(21) Numéro de dépôt: 03725289.7
(22) Date de dépôt: 13.03.2003
(51) Int. Cl.: F28F 13/04

(54) **PROCEDE DE TRAITEMENT DE SURFACE D'UN EVAPORATEUR BRASE**
VERFAHREN ZUR BEHANDLUNG VON VERDAMPFEROBERFLÄCHE
METHOD OF TREATING THE SURFACE OF A BRAZED EVAPORATOR

(30) Priorité: 13.03.2002 FR 0203125
(43) Date de publication de la demande: 08.12.2004
(73) Titulaire: VALEO CLIMATISATION, 78321 La Verrière (FR)
(72) Inventeur: CAZENAVE, Christian, 72210 La Suze sur Sarthe (FR)
(74) Mandataire: Rolland, Jean-Christophe
(86) Numéro de dépôt international: PCT/FR2003/000809
(87) Numéro de publication internationale: WO 2003/076862

(56) Documents cités:
- EP-A- 0 409 130
- US-A- 5 538 078
- US-B1- 6 300 395

## Description

L'invention concerne un procédé de traitement de surface d'un évaporateur brasé en aluminium ou alliage d'aluminium, notamment pour un circuit de fluide réfrigérant dans une installation de climatisation de l'habitacle d'un véhicule.

Dans les installations de climatisation de véhicules, un évaporateur est balayé par un flux d'air à refroidir. En raison de la température basse des surfaces de l'évaporateur exposées au flux d'air, l'humidité contenue dans ce dernier tend à se déposer sur ces surfaces, ce qui entraîne divers inconvénients. L'eau ainsi déposée réduit la section de passage de l'air et empêche un contact direct entre celui-ci et les surfaces métalliques de l'évaporateur, nuisant à la capacité d'échange de chaleur. Des gouttes d'eau sont projetées dans le flux d'air. Des souillures adhèrent sur les surfaces mouillées, favorisant une prolifération microbienne et la production d'odeurs désagréables.

Pour remédier à ces inconvénients, on connaît, notamment par US 5 538 078 A, un procédé dans lequel on recouvre les surfaces de l'évaporateur destinées à venir en contact avec un milieu à refroidir d'un liquide de traitement et on fait sécher ledit liquide, celui-ci contenant des substances propres à former après séchage sur lesdites surfaces une couche adhérente possédant des propriétés filmogènes, hydrophiles et antimicrobiennes.

Dans ce procédé connu, l'étape consistant à recouvrir les surfaces de liquide de traitement est précédée par une étape préalable de conversion de surface destinée à permettre un bon accrochage de la couche filmogène, hydrophile et anti-microbienne. La conversion peut être réalisée au moyen de sels de chrome hexavalent ou de composés de zirconium ou de titane, ou peut être une phosphatation.

Alors que cette étape de conversion avait toujours été considérée comme indispensable, on a constaté, de manière surprenante, qu'un dosage approprié des constituants du liquide de traitement permet d'obtenir une bonne adhérence de la couche finale sans avoir recours à cette étape.

L'invention vise notamment un procédé du genre défini en introduction, et prévoit que lesdites substances comprennent une ou plusieurs substances propres à conférer à ladite couche des propriétés d'adhérence au substrat et des propriétés filmogènes, anticorrosion et hydrophiles et une ou plusieurs substances propres à conférer à ladite couche des propriétés antimicrobiennes, le rapport pondéral entre les substances propres à conférer des propriétés d'adhérence et des propriétés filmogènes, anticorrosion et hydrophiles et les substances propres à conférer des propriétés antimicrobiennes étant inférieur ou égal à 2/100, et qu'on recouvre lesdites surfaces du liquide de traitement sans étape préalable de conversion de surface.

Des caractéristiques optionnelles de l'invention, complémentaires ou de substitution, sont énoncées ci-après:
- On recouvre lesdites surfaces du liquide de traitement sans étape préalable de dégraissage ou de décapage desdites surfaces.
- Le rapport pondéral entre les substances propres à conférer des propriétés d'adhérence et des propriétés filmogènes, anticorrosion et hydrophiles et les substances propres à conférer des propriétés antimicrobiennes est compris entre 0,1/100 et 2/100.
- Lesdites substances ne présentent pas d'odeur propre.
- Lesdites substances comprennent, en tant que substances propres à conférer à ladite couche des propriétés d'adhérence au substrat, un ou plusieurs polymères choisis parmi les types polyuréthanne, époxy, silicone, acrylique, polyimine, polyamine et polyurée.
- Lesdites substances comprennent une ou plusieurs substances propres à conférer à ladite couche à la fois des propriétés filmogènes, anticorrosion et des propriétés hydrophiles.
- Lesdites substances propres à conférer à la fois des propriétés filmogènes et anticorrosion et des propriétés hydrophiles sont des polymères choisis parmi les types polyuréthanne, époxy, silicone, acrylique, polyimine, polyamine et polyurée, partiellement réticulés de manière à laisser subsister des groupes hydrophiles tels que des groupes carboxylique, hydroxyle, aminé, imine, cétone et aldéhyde.
- Lesdites substances comprennent une ou plusieurs substances propres à conférer à ladite couche des propriétés filmogènes et anticorrosion et une ou plusieurs substances propres à conférer à ladite couche des propriétés hydrophiles, le rapport pondéral entre les substances propres à conférer des propriétés filmogènes et anticorrosion et les substances propres à conférer des propriétés hydrophiles étant compris entre 20/100 et 50/100.
- Lesdites substances propres à conférer des propriétés filmogènes et anticorrosion sont des polymères choisis parmi les types polyuréthanne, époxy, silicone, acrylique, polyimine, polyamine et polyurée, réticulés de manière à ne laisser subsister pratiquement aucun groupe hydrophile, et lesdites substances propres à conférer des propriétés hydrophiles sont choisies parmi la silice, la silice modifiée par la liaison de radicaux organiques à des atomes de silicium, l'oxyde de titane et les variétés hydrophiles de zéolites.
- Lesdites substances propres à conférer des propriétés antimicrobiennes sont des composés organiques ou organométalliques choisis parmi les sels de cuivre, les sels de zinc, la 2-n-octylisothiazoline-3-one, le zinc-pyridinethione, le thiabendazole et le méthyl-2-benzimidazolecarbamate.

L'invention a également pour objet un évaporateur brasé en aluminium ou alliage d'aluminium, notamment pour un circuit de fluide réfrigérant dans une installation de climatisation de l'habitacle d'un véhicule, par exemple obtenu par le procédé tel que défini ci-dessus, dans lequel les surfaces destinées à venir en contact avec un milieu à refroidir sont revêtues d'une couche adhérente contenant une ou plusieurs substances conférant à ladite couche des propriétés d'adhérence au substrat et des propriétés filmogènes, anticorrosion et hydrophiles et une ou plusieurs substances conférant à ladite couche des propriétés antimicrobiennes, le rapport pondéral entre les substances conférant des propriétés d'adhérence et des propriétés filmogènes, anticorrosion et hydrophiles et les substances conférant des propriétés antimicrobiennes étant inférieur ou égal à 2/100, et lesdites surfaces étant exemptes de toute sous-couche de conversion de surface.

L'évaporateur selon l'invention peut comporter au moins certaines des particularités suivantes:
- Lesdites substances sont telles que définies plus haut.
- L'épaisseur de ladite couche est comprise entre 0,1 et 5 µm.
- Ladite couche est propre à limiter les phénomènes d'adsorption et de désorption de manière à éviter la formation d'odeurs.
- Ladite couche est insoluble dans l'eau.

Lorsque le liquide de traitement contient des polymères des types polyuréthanne, époxy, silicone, acrylique, polyimine, polyamine et polyurée, ceux-ci peuvent conférer à la couche résultante des propriétés d'adhérence au substrat et/ou des propriétés filmogènes et/ou hydrophiles, selon leur degré de réticulation. Plus précisément des polymères non réticulés apportent seulement des propriétés d'adhérence, des polymères partiellement réticulés apportent les trois types de propriétés et des polymères totalement réticulés apportent des propriétés d'adhérence et des propriétés filmogènes.

Le procédé selon l'invention est applicable indifféremment aux évaporateurs brasés en atmosphère contrôlée et aux évaporateurs brasés sous vide.

Les constituants du liquide de traitement peuvent être mis en oeuvre de la manière habituelle, c'est-à-dire notamment sous forme de solution aqueuse, l'immersion étant suivie d'un égouttage et d'un séchage en étuve.

L'adhérence de la couche obtenue par le procédé selon l'invention dispense non seulement de l'étape préalable de conversion de surface, mais également de toute étape préalable de dégraissage ou de décapage si l'état des surfaces le permet.

## Revendications

1. Procédé de traitement de surface d'un évaporateur brasé en aluminium ou alliage d'aluminium, notamment pour un circuit de fluide réfrigérant dans une installation de climatisation de l'habitacle d'un véhicule, dans lequel on recouvre les surfaces de l'évaporateur destinées à venir en contact avec un milieu à refroidir d'un liquide de traitement et on fait sécher ledit liquide, celui-ci contenant des substances propres à former après séchage sur lesdites surfaces une couche adhérente possédant des propriétés filmogènes, hydrophiles et antimicrobiennes, **caractérisé en ce que** lesdites substances comprennent une ou plusieurs substances propres à conférer à ladite couche des propriétés d'adhérence au substrat et des propriétés filmogènes, anticorrosion et hydrophiles et une ou plusieurs substances propres à conférer à ladite couche des propriétés antimicrobiennes, le rapport pondéral entre les substances propres à conférer des propriétés d'adhérence et des propriétés filmogènes, anticorrosion et hydrophiles et les substances propres à conférer des propriétés antimicrobiennes étant inférieur ou égal à 2/100, et qu'on recouvre lesdites surfaces du liquide de traitement sans étape préalable de conversion de surface.

2. Procédé selon la revendication 1, dans lequel on recouvre lesdites surfaces du liquide de traitement sans étape préalable de dégraissage ou de décapage desdites surfaces.

3. Procédé selon l'une des revendications 1 et 2, dans lequel le rapport pondéral entre les substances propres à conférer des propriétés d'adhérence et des propriétés filmogènes, anticorrosion et hydrophiles et les substances propres à conférer des propriétés antimicrobiennes est compris entre 0,1/100 et 2/100.

4. Procédé selon l'une des revendications précédentes, dans lequel lesdites substances ne présentent pas d'odeur propre.

5. Procédé selon l'une des revendications précédentes, dans lequel lesdites substances comprennent, en tant que substances propres à conférer à ladite couche des propriétés d'adhérence au substrat, un ou plusieurs polymères choisis parmi les types polyuréthanne, époxy, silicone, acrylique, polyimine, polyamine et polyurée.

6. Procédé selon l'une des revendications précédentes, dans lequel lesdites substances comprennent une ou plusieurs substances propres à conférer à ladite couche à la fois des propriétés filmogènes, anticorrosion et des propriétés hydrophiles.

7. Procédé selon la revendication 6, dans lequel lesdites substances propres à conférer à la fois des propriétés filmogènes et anticorrosion et des propriétés hydrophiles sont des polymères choisis parmi les types polyuréthanne, époxy, silicone, acrylique, polyimine, polyamine et polyurée, partiellement réticulés de manière à laisser subsister des groupes hydrophiles tels que des groupes carboxylique, hydroxyle, amine, imine, cétone et aldéhyde.

8. Procédé selon l'une des revendications 1 à 5, dans lequel lesdites substances comprennent une ou plusieurs substances propres à conférer à ladite couche des propriétés filmogènes et anticorrosion et une ou plusieurs substances propres à conférer à ladite couche des propriétés hydrophiles, le rapport pondéral entre les substances propres à conférer des propriétés filmogènes et anticorrosion et les substances propres à conférer des propriétés hydrophiles étant compris entre 20/100 et 50/100.

9. Procédé selon la revendication 8, dans lequel lesdites substances propres à conférer des propriétés filmogènes et anticorrosion sont des polymères choisis parmi les types polyuréthanne, époxy, silicone, acrylique, polyimine, polyamine et polyurée, réticulés de manière à ne laisser subsister pratiquement aucun groupe hydrophile, et lesdites substances propres à conférer des propriétés hydrophiles sont choisies parmi la silice, la silice modifiée par la liaison de radicaux organiques à des atomes de silicium, l'oxyde de titane et les variétés hydrophiles de zéolites.

10. Procédé selon l'une des revendications précédentes, dans lequel lesdites substances propres à conférer des propriétés antimicrobiennes sont des composés organiques ou organométalliques choisis parmi les sels de cuivre, les sels de zinc, la 2-n-octylisothiazoline-3-one, le zinc-pyridinethione, le thiabendazole et le méthyl-2-benzimidazolecarbamate.

11. Évaporateur brasé en aluminium ou alliage d'aluminium, notamment pour un circuit de fluide réfrigérant dans une installation de climatisation de l'habitacle d'un véhicule, dans lequel les surfaces destinées à venir en contact avec un milieu à refroidir sont revêtues d'une couche adhérente contenant une ou plusieurs substances conférant à ladite couche des propriétés d'adhérence au substrat et des propriétés filmogènes, anticorrosion et hydrophiles et une ou plusieurs substances conférant à ladite couche des propriétés antimicrobiennes, le rapport pondéral entre les substances conférant des propriétés d'adhérence et des propriétés filmogènes, anticorrosion et hydrophiles et les substances conférant des propriétés antimicrobiennes étant inférieur ou égal à 2/100, et lesdites surfaces étant exemptes de toute sous-couche de conversion de surface.

12. Évaporateur selon la revendication 11, dans lequel lesdites substances sont telles que définies dans l'une des revendications 3 à 10.

13. Évaporateur selon l'une des revendications 11 et 12, dans lequel l'épaisseur de ladite couche est comprise entre 0,1 et 5 µm.

14. Évaporateur selon l'une des revendications 11 à 13, dans lequel ladite couche est propre à limiter les phénomènes d'adsorption et de désorption de manière à éviter la formation d'odeurs.

15. Évaporateur selon l'une des revendications 11 à 14, dans lequel ladite couche est insoluble dans l'eau.

## Claims

1. Process for treating the surface of a brazed evaporator made of aluminium or aluminium alloy, especially for a coolant fluid circuit in an air-conditioning installation of the passenger compartment of a vehicle, in which the surfaces of the evaporator that are intended to come into contact with a medium to be cooled are covered with a treatment liquid and the said liquid is dried, this liquid containing substances capable of forming, after drying on the said surfaces, an adherent layer having film-forming, hydrophilic and antimicrobial properties, **characterized in that** the said substances comprise one or more substances capable of giving the said layer properties of adhesion to the substrate and film-forming, anticorrosion and hydrophilic properties, and one or more substances capable of giving the said layer antimicrobial properties, the weight ratio between the substances capable of giving adhesion properties and film-forming, anticorrosion and hydrophilic properties and the substances capable of giving antimicrobial properties being less than or equal to 2/100, and **in that** the said surfaces are covered with the treatment liquid without a prior step of surface conversion.

2. Process according to Claim 1, in which the said surfaces are covered with the treatment liquid without a prior step of degreasing or stripping of the said surfaces.

3. Process according to either of Claims 1 and 2, in which the weight ratio between the substances capable of giving adhesion properties and film-forming, anticorrosion and hydrophilic properties and the substances capable of giving antimicrobial properties is between 0.1/100 and 2/100.

4. Process according to one of the preceding claims, in which the said substances have no intrinsic odour.

5. Process according to one of the preceding claims, in which the said substances comprise, as substances capable of giving the said layer properties of adhesion to the substrate, one or more polymers chosen from polyurethane, epoxy, silicone, acrylic, polyimine, polyamine and polyurea type polymers.

6. Process according to one of the preceding claims, in which the said substances comprise one or more substances capable of giving the said layer both film-forming and anticorrosion properties and hydrophilic properties.

7. Process according to Claim 6, in which the said substances capable of giving both film-forming and anticorrosion properties and hydrophilic properties are polymers chosen from polyurethane, epoxy, silicone, acrylic, polyimine, polyamine and polyurea type polymers, partially crosslinked so as to leave remaining hydrophilic groups such as carboxylic, hydroxyl, amine, imine, ketone and aldehyde groups.

8. Process according to one of Claims 1 to 5, in which the said substances comprise one or more substances capable of giving the said layer film-forming and anticorrosion properties and one or more substances capable of giving the said layer hydrophilic properties, the weight ratio between the substances capable of giving film-forming and anticorrosion properties and the substances capable of giving hydrophilic properties being between 20/100 and 50/100.

9. Process according to Claim 8, in which the said substances capable of giving film-forming and anticorrosion properties are polymers chosen from polyurethane, epoxy, silicone, acrylic, polyimine, polyamine and polyurea type polymers, crosslinked so as to leave remaining virtually no hydrophilic groups, and the said substances capable of giving hydrophilic properties are chosen from silica, silica modified by the bonding of organic radicals to silicon atoms, titanium oxide and hydrophilic varieties of zeolites.

10. Process according to one of the preceding claims, in which the said substances capable of giving antimicrobial properties are organic or organometallic compounds chosen from copper salts, zinc salts, 2-n-octylisothiazolin-3-one, zinc pyridinethione, thiabendazole and methyl 2-benzimidazolecarbamate.

11. Brazed evaporator made of aluminium or aluminium alloy, especially for a coolant fluid circuit in an air-conditioning installation of the passenger compartment of a vehicle, in which the surfaces intended to come into contact with a medium to be cooled are coated with an adherent layer containing one or more substances giving the said layer properties of adhesion to the substrate and film-forming, anticorrosion and hydrophilic properties and one or more substances giving the said layer antimicrobial properties, the weight ratio between the substances giving adhesion properties and film-forming, anticorrosion and hydrophilic properties and the substances giving antimicrobial properties being less than or equal to 2/100, and the said surfaces being free of any surface-converting undercoat.

12. Evaporator according to Claim 11, in which the said substances are as defined in one of Claims 3 to 10.

13. Evaporator according to either of Claims 11 and 12, in which the thickness of the said layer is between 0.1 and 5 µm.

14. Evaporator according to one of Claims 11 to 13, in which the said layer is capable of limiting adsorption and desorption phenomena so as to avoid the formation of odours.

15. Evaporator according to one of Claims 11 to 14, in which the said layer is water-insoluble.

## Patentansprüche

1. Verfahren zur Behandlung der Oberfläche eines gelöteten Verdampfers aus Aluminium oder einer Aluminiumlegierung, insbesondere für einen Kühlflüssigkeitskreislauf in einer Klimaanlage in der Kabine eines Fahrzeugs, wobei die Oberflächen des Verdampfers, die mit einem Kühlmittel in Kontakt kommen sollen, mit einer Behandlungsflüssigkeit bedeckt werden und diese Flüssigkeit getrocknet wird, die Substanzen enthält, die dazu geeignet sind, nach dem Trocknen auf diesen Oberflächen eine anhaftende Schicht zu bilden, die Filmbildungs-, Hydrophilie- und Mikrobizideigenschaften besitzt, **dadurch gekennzeichnet, dass** die Substanzen eine oder mehrere Substanzen, die dazu geeignet sind, der Schicht Substrathaftungseigenschaften sowie Filmbildungs-, Antikorrosions- und Hydrophilieeigenschaften zu verleihen, und eine oder mehrere Substanzen enthalten, die dazu geeignet sind, der Schicht Mikrobizideigenschaften zu verleihen, wobei das Gewichtsverhältnis zwischen den Substanzen, die dazu geeignet sind, Haftungseigenschaften und Filmbildungs-, Antikorrosions- und Hydrophilieeigenschaften zu verleihen, und den Substanzen, die dazu geeignet sind, Mikrobizideigenschaften zu verleihen, kleiner oder gleich 2/100 ist, und **dadurch**, dass diese Oberflächen ohne vorherigen Oberflächenumwandlungsschritt mit Behandlungsflüssigkeit bedeckt werden.

2. Verfahren nach Anspruch 1, wobei diese Oberflächen ohne vorherigen Oberflächenentfettungs- oder -oxidentfernungsschritt mit Behandlungsflüssigkeit bedeckt werden.

3. Verfahren nach einem der Ansprüche 1 und 2, wobei das Gewichtsverhältnis zwischen den Substanzen, die dazu geeignet sind, Haftungseigenschaften und Filmbildungs-, Antikorrosions- und Hydrophilieeigenschaften zu verleihen, und den Substanzen, die dazu geeignet sind, Mikrobizideigenschaften zu verleihen, zwischen 0,1/100 und 2/100 liegt.

4. Verfahren nach einem der vorhergehenden Ansprüche, wobei diese Substanzen keinen Eigengeruch aufweisen.

5. Verfahren nach einem der vorhergehenden Ansprüche, wobei diese Substanzen als Substanzen, die dazu geeignet sind, der Schicht Substrathaftungseigenschaften zu verleihen, ein oder mehrere Polymere aus der Gruppe der Polyurethan-, Epoxy-, Silikon-, Acryl-, Polyimin-, Polyamin- und Polyharnstofftypen umfassen.

6. Verfahren nach einem der vorhergehenden Ansprüche, wobei diese Substanzen ein oder mehrere Substanzen, die dazu geeignet sind, der Schicht gleichzeitig Filmbildungs-, Antikorrosions- und Hydrophilieeigenschaften zu verleihen, umfassen.

7. Verfahren nach Anspruch 6, wobei die Substanzen, die dazu geeignet sind, gleichzeitig Filmbildungs-und Antikorrosionseigenschaften und Hydrophilieeigenschaften zu verleihen, Polymere sind, die aus den Polyurethan-, Epoxy-, Silikon-, Acryl-, Polyimin-, Polyamin- und Polyharnstofftypen ausgewählt sind, die derart partiell vernetzt sind, dass hydrophile Gruppen, wie Carboxyl-, Hydroxyl-, Amin-, Imin-, Keton- und Aldehydgruppen, bestehen bleiben.

8. Verfahren nach einem der Ansprüche 1 bis 5, wobei diese Substanzen eine oder mehrere Substanzen, die dazu geeignet sind, der Schicht Filmbildungs- und Antikorrosionseigenschaften zu verleihen, und eine oder mehrere Substanzen umfassen, die dazu geeignet sind, der Schicht Hydrophilieeigenschaften zu verleihen, wobei das Gewichtsverhältnis zwischen den Substanzen, die dazu geeignet sind, Filmbildungs- und Antikorrosionseigenschaften zu verleihen, und den Substanzen, die dazu geeignet sind, Hydrophilieeigenschaften zu verleihen, zwischen 20/100 und 50/100 liegt.

9. Verfahren nach Anspruch 8, wobei die Substanzen, die dazu geeignet sind, Filmbildungs- und Antikorrosionseigenschaften zu verleihen, Polymere sind, die aus den Polyurethan-, Epoxy-, Silikon-, Acryl-, Polyimin-, Polyamin- und Polyharnstofftypen ausgewählt sind, die derart vernetzt sind, dass praktisch keine hydrophile Gruppe bestehen bleibt, und die Substanzen, die dazu geeignet sind, Hydrophilieeigenschaften zu verleihen, aus Siliziumdioxid, durch Bindung organischer Reste an Siliziumatome modifiziertem Siliziumdioxid, Titanoxid und hydrophilen Zeolith-Sorten ausgewählt sind.

10. Verfahren nach einem der vorhergehenden Ansprüche, wobei die Substanzen, die dazu geeignet sind, Mikrobizideigenschaften zu verleihen, organische oder metallorganische Verbindungen aus der Gruppe der Kupfersalze, Zinksalze, 2-n-Octylisothiazolin-3-on, Zinkpyridinthion, Thiabendazol und Methyl-2-benzimidazolcarbamat sind.

11. Gelöteter Verdampfer aus Aluminium oder Aluminiumlegierung, insbesondere für einen Kühlflüssigkeitskreislauf in einer Klimaanlage in der Kabine eines Fahrzeugs, wobei die Oberflächen, die mit einem Kühlmittel in Kontakt kommen sollen, mit einer anhaftenden Schicht bedeckt sind, die eine oder mehrere Substanzen, die der Schicht Substrathaftungseigenschaften sowie Filmbildungs-, Antikorrosions- und Hydrophilieeigenschaften verleihen, und eine oder mehrere Substanzen enthält, die der Schicht Mikrobizideigenschaften verleihen, wobei das Gewichtsverhältnis zwischen den Substanzen, die Haftungseigenschaften und Filmbildungs-, Antikorrosions- und Hydrophilieeigenschaften verleihen, und den Substanzen, die Mikrobizideigenschaften verleihen, kleiner oder gleich 2/100 ist, und wobei diese Oberflächen keinerlei Oberflächenumwandlungs-Grundschicht enthalten.

12. Verdampfer nach Anspruch 11, wobei die Substanzen wie in einem der Ansprüche 3 bis 10 definiert sind.

13. Verdampfer nach Anspruch 11 und 12, wobei die Dicke der Schicht zwischen 0,1 und 5 *µ*m beträgt.

14. Verdampfer nach einem der Ansprüche 11 bis 13,
wobei die Schicht dazu geeignet ist, Adsorptions-und Desorptionsphänomene zu beschränken, um Geruchsbildung zu vermeiden. '

15. Verdampfer nach einem der Ansprüche 11 bis 14, wobei die Schicht wasserunlöslich ist.
